# EUROPÄISCHE PATENTSCHRIFT

(11) **EP 0 374 292 B1**
(45) Veröffentlichungstag und Bekanntmachung des Hinweises auf die Patenterteilung: **01.09.1993**
(21) Anmeldenummer: 88121477.9
(22) Anmeldetag: 22.12.1988
(51) Int. Cl.: D21G 1/00

(54) **Vorrichtung und Verfahren zum Glätten und Kalibrieren von Papier, insbesondere von fotografischen Basispapieren**
Apparatus and process for smoothing and calibrating paper, in particular photographic basic paper
Procédé et dispositif pour le lissage et le calibrage d'un papier, en particulier d'un papier de base photographique

(43) Veröffentlichungstag der Anmeldung: 27.06.1990
(73) Patentinhaber: Felix Schoeller jr. Papierfabrik GmbH & Co. KG, D-49086 Osnabrück (DE)
(72) Erfinder: Schönheit, Friedrich Wilhelm, D-4500 Osnabrück (DE)
(74) Vertreter: Rücker, Wolfgang

(56) Entgegenhaltungen:
- DE-B- 1 086 120
- DE-C- 252 151
- US-A- 3 139 815

## Beschreibung

Die Erfindung betrifft eine Vorrichtung zum Glätten und Kalibrieren von Papieren mit wenigstens vier aneinander angeordneten Walzen.

Um die Oberflächencharakteristik eines fertigen Papiers zu verändern, ohne zusätzliche Schichten aufzutragen, haben sich in der Papierindustrie Glättwerke und Kalander durchgesetzt. Beide glätten, ebnen und verdichten das Papier.

Glättwerke bestehen üblicherweise aus mehreren übereinander angeordneten harten Walzen (z.B. Stahl). Die Papierbahn durchläuft die "harten" Walzenspalten und wird, abhängig vom aufgegebenen Druck, verdichtet und geglättet.

Kalander bestehen üblicherweise aus mehreren übereinander angeordneten Walzen, die abwechselnd aus harten Walzen (z.B. Stahl) und weichen Walzen (z.B. papierbelegte Stahlwalzen) bestehen. Die Papierbahn durchläuft auch hier die Walzenspalten und wird, unabhängig vom aufgegebenen Druck, verdichtet und geglättet.

Durch die unterschiedlichen Walzenkombinationen lassen sich unterschiedliche Ergebnisse erzielen, so daß sich für beide Aggregate auch unterschiedliche Anwendungsbereiche ergeben haben.

Glättwerke, die meistens in Papiermaschinen integriert sind (Maschinenglättwerke), verdichten und glätten das Papier mit Normaldrücken. Dickeschwankungen des Papieres werden ausgeglichen, das Papier wird kalibriert. Es resultiert ein verdichtetes Papier mit eingeebneter Oberfläche. Dafür müssen ungleichmäßige Dichte, verminderte Dicke, Steifigkeit und Opazität sowie im Extremfall Glanzmottle auf der Oberfläche in Kauf genommen werden.

Kalander, die meistens als separate Aggregate betrieben werden, verdichten das Papier mit Normaldrücken und durch zusätzliche Verformungskräfte, hervorgerufen durch Walkarbeit in den Walzenspalten. Durch die Walkarbeit werden neben der Verdichtung des Papiers auch Dichteunterschiede im Papiergefüge in Grenzen ausgeglichen. Es resultiert ein gleichmäßiges verdichtetes Papier mit glänzender, glatterer, jedoch weniger ebener Oberfläche ohne Glanzmottle. Dafür müssen verminderte Dicke, Steifigkeit und Opazität in Kauf genommen werden.

Die beschriebenen grundsätzlich unterschiedlichen Auswirkungen beider Aggregate sind in ihren Dimensionen natürlich auch abhängig vom Papieraufbau, einem Feuchtegehalt und seiner Zusammensetzung sowie von der Höhe des angewandten Druckes und der Bahntemperatur bei der Bearbeitung.

Schichtträgermaterialien für lichtempfindliche Schichten sollen hochebene Oberflächen aufweisen, um "fotografischen mottle" weitgehend zu vermeiden. Der fotografische "mottle"-Begriff ist in DE 34 26 782 beschrieben.

Um ein hochebenes Endprodukt zu erzielen, muß schon das Basispapier möglichst ebene Oberflächen aufweisen. Kalander, die überwiegend Glanz und Glätte erzeugen, haben sich deshalb für die Herstellung von Basispapieren für Schichtträger lichtempfindlicher Materialien nicht bewährt. Zum Einebnen der Papieroberflächen bedient man sich vielmehr vorzugsweise der Glättwerke.

Ein Glättwerk besteht aus 2 bis 10 Walzen, die üblicherweise senkrecht übereinander angeordnet sind und befindet sich vorzugsweise in einer Papiermaschine zwischen Trocknung und Aufrollung. Die unterste, mit einem Antrieb versehene Trägerwalze kann bombiert sein und ist im Durchmesser größer als die restlichen Walzen. Die restlichen Walzen haben in der Regel gleiche Durchmesser, manchmal jedoch sind die oberste und die zweitunterste Walze im Durchmesser geringfügig größer als die anderen. Ein Maschinenglättwerk ist beispielsweise in G.A., Smook - Handbook for Pulp and Paper Technologists - Ausgabe 1982, Seiten 254 - 258 beschrieben.

Um ein Papier zu kalibrieren, d.h. um einem Papier an allen Orten eine identische Dicke zu geben, ist der durch das Eigengewicht der Walzen eines Glättwerks gegebene Druck normalerweise zu gering. Das Glättwerk wird deshalb zusätzlich mit Druck belastet. Bei Druckbelastung neigen jedoch gestapelte Walzen in einem Glättwerk dazu, ihre Lage zu verändern und seitlich auszuweichen. Selbst kleine Veränderungen der Lage einer Walze machen sich durch ein verändertes Dickenprofil des Papiers, quer über die Bahn gemessen, bemerkbar. Je mehr Walzen ein Glättwerk besitzt, desto geringer kann der Zusatzdruck sein, aber um so schwieriger ist die exakte Fixierung der Walzenlage zu beherrschen. Weniger Walzen bedingen andererseits einen höheren Druck. In der Praxis werden deshalb Maschinenglättwerke mit 4 bis 7 Walzen bevorzugt.

Walzenanzahl und Druckbelastung müssen jedoch immer auf die Anforderungen des Papiers abgestimmt werden. Bei relativ hohen Verdichtungen, wie sie zur Herstellung fotografischer Basispapiere erwünscht und üblich sind, werden deshalb Maschinenglättwerke mit 8 bis 14 Walzen bevorzugt. Eine geringere Walzenzahl würde wegen der dann erforderlichen hohen Drücke zu einer teilweisen Zerstörung des Fasergefüges führen. Selbst bei den 8 bis 14 Walzen-Hochdruckglättwerken können noch Liniendrücke bis zu 300 N/mm oder mehr auftreten, ein Druckbereich, der für das beschriebene "Ausweichen" der Glättwerkwalzen prädestiniert ist.

Hoher Druck bewirkt im Walzenspalt neben einer Volumenverminderung des Papiers einen Breitenzuwachs (Querdehnung) der Papierbahn. Die im Walzenspalt fixierte Papierbahn kann sich jedoch nicht frei in die Breite ausdehnen. Dies kann bei zu starker Druckbelastung im ersten Walzenspalt (Nip) eines Glättwerks zu Längsfalten im Papier führen, die unter Umständen eingebügelt werden und die Walzenoberflächen beschädigen können. Diese Gefahr wird mit geringerem Flächengewicht größer (Vergleiche: Wochenblatt für Papierfabrikation 22, 1985, Seite 859). Selbst Hochdruckglättwerke mit 7 bis 14 Walzen sind daher in vielen Fällen nicht in der Lage, die gewünschte Verdichtung ohne gleichzeitig auftretende Nachteile zu realisieren.

Als nachteilig stellte sich ferner heraus, daß bei hoher Verdichtung des Basispapiers im ersten Nip als Folge des Einschlusses von Luft im Papiervlies kleine Hohlräume entstehen. Bei der nachfolgenden beidseitigen Beschichtung des verdichteten Basispapiers mit Polyolefinharz im Extrusionsbeschichtungsverfahren dehnt sich die in den Hohlräumen verbliebene Luft zunächst bei Erwärmung aus. Im Verlauf der anschließenden, im Kontakt mit dem Kühlzylinder erfolgenden Abkühlung schrumpfen die eingeschlossenen Luftblasen, und der darüber befindliche Polyolefinfilm fällt ein zu winzigen Vertiefungen, sogenannten "pits". Diese "pits" sind nach späterer Emulsionierung und Bebilderung als deutlich sichtbare Störung im fotografischen Bild unerwünscht. Auch diese Erscheinung setzte dem Einsatz von Hochdruckglättwerken Grenzen.

Schließlich erwies sich als nachteilig, daß bei üblichen Glättwerken mit Walzen gleichen Durchmessers in bestimmten Bereichen der Bahngeschwindigkeit Resonanzschwingungen in den Walzen auftraten. Diese führten zu quer über die Papierbahn verlaufenden Markierungen, die aus Streifen abweichender Verdichtung bestanden und selbst nach Polyolefinharzbeschichtung als Oberflächenstörungen erkennbar blieben. Dieser Nachteil setzt bestimmte Grenzen im Hinblick auf eine wünschenswerte stufenlose Veränderung bzw. Anpassung der Maschinengeschwindigkeit.

Auch die bei Maschinenglättwerken übliche starre Bombierung der Tragewalze bzw. der Tragewalze und ein oder zwei weiteren Walzen ist nachteilig, weil dadurch die Flexibilität der Anlage begrenzt ist. Auch die mit den Arbeits- und Außenbedingungen wechselnden Walzentemperaturen sind nachteilig. Vor allem Maschinenglättwerke, in die das aus der Trockenpartie einer Papiermaschine kommende Papier direkt einläuft, zeigen erhebliche Temperaturschwankungen, die häufig mit zusätzlichen Verformungen der Walzen und Dickenunterschieden des Papiers zwischen Bahnkante und Bahnmitte verknüpft sind, die durch Walzenbombierung nicht aufgefangen werden können.

Aufgabe der vorliegenden Erfindung ist es also, eine Vorrichtung bereitzustellen, in deren Walzenspalten ein solcher Druck gewährleistet ist, daß ein hochglattes- und "pit"-freies Papier erhalten wird, das Papiergefüge also nicht in der beschriebenen Art beschädigt wird.

Gelöst wird die Aufgabe dadurch, daß die beiden ersten Walzen, in deren Spalt das Papier zuerst einläuft, aus Walzen größeren Durchmessers bestehen als die restlichen Walzen mit Ausnahme der Trägerwalze, wobei das Verhältnis der Durchmesser der dickeren Walzen zum Durchmesser der dünneren Walze(n) wie 1: 0,45 - 0,7 ist, und daß die dickeren Walzen ein Verhältnis zwischen Walzenlänge und Walzendurchmesser von 4 : 1 bis 8 : 1 haben und die dünneren Walzen ein Verhältnis von 10 : 1 bis 14 : 1.

Gemäß einer besonderen Ausführungsform sind die erste und die letzte Walze Biegungsausgleichswalzen.

Benachbarte Walzen der erfindungsgemäßen Vorrichtung können stets unterschiedliche Durchmesser haben und temperaturgeregelte Walzen können für die kontinuierliche Zu- oder Abführung der thermischen Energie sorgen.

Jeder Glättwerkwalze kann eine Umlenkwalze zugeordnet sein und die Vorrichtung ist vorzugsweise in eine Papiermaschinenlinie integriert.

Nach einer bevorzugten Ausführung weist die erfindungsgemäße Vorrichtung wenigstens vier Walzen auf, wobei die erste und die letzte Walze zonengesteuerte Biegungsausgleichswalzen sind.

Die Vorrichtung zur Glättung und Kalibrierung von Papieren wird verfahrensmäßig so gesteuert, daß der Druckverlauf in dem Glättwerk bei einem Enddruck im letzten Spalt zwischen 150 und 300 N/mm die Dickenreduktion des Rohpapiers nach Durchgang durch den ersten Spalt 50 - 70 % der gesamten Dickenreduktion beträgt.

Mit der Vorrichtung und dem darin betriebenen Verfahren wird vorzugsweise fotografisches Basispapier geglättet.

Die Erfindung wird nun anhand von zwei ausgewählten Beispielen nachfolgend näher erläutert:
In einer besonderen Ausführungsform besteht das Glättwerk aus wenigstens drei aneinander angeordneten Walzen. Hierbei wird auf eine im Durchmesser größere Trägerwalze verzichtet und nur eine der beiden größeren Walzen ist als zonengesteuerte Biegungsausgleichswalze ausgebildet. Dieses Glättwerk arbeitet ebenfalls erfindungsgemäß, kann jedoch nur für geringere Papierbahnarbeiten eingesetzt werden.
Beispiel 1: Ein 180 g/m² schweres Fotobasispapier mit einem spezifischen Volumen von 1,33 cm³/g wurde mittels eines 5-Walzen-Glättwerks geglättet und kalibriert.
Das Glättwerk enthielt folgende Walzenkombination:

| | | |
|---|---|---|
| Walze | 1 (oben) | 700 mm Durchmesser |
| | 2 | 650 mm " |
| | 3 | 400 mm " |
| | 4 | 450 mm " |
| | 5 (unten) | 600 mm " |

Der Liniendruck im vorletzten Spalt betrug 220 N/mm.
Beispiel 2: Ein 150 g/m² schweres Fotobasispapier mit einem spezifischen Volumen von 1,35 cm³/g wurde mittels eines 7-Walzen-Glättwerks geglättet und kalibriert.
Das Glättwerk enthielt folgende Walzenkombination:

| | | |
|---|---|---|
| Walze | 1 (oben) | 710 mm Durchmesser |
| | 2 | 760 mm " |
| | 3 | 400 mm " |
| | 4 | 450 mm " |
| | 5 | 400 mm " |
| | 6 | 450 mm " |
| | 7 (unten) | 820 mm " |

Die Walzen 1 und 7 waren zonengesteuerte Biegungsausgleichswalzen (Nipco-Walzen).
Der Liniendruck im vorletzten Spalt betrug 180 N/mm.
Vergleich zu Beispiel 1: Das Fotobasispapier aus Beispiel 1 wurde mittels eines 5-Walzen-Glättwerks geglättet und kalibriert.
Das Glättwerk enthielt folgende Walzenkomination:

| | | |
|---|---|---|
| Walze | 1 (oben) | 500 mm Durchmesser |
| | 2 | 400 mm " |
| | 3 | 400 mm " |
| | 4 | 400 mm " |
| | 5 (unten) | 600 mm " |

Der Liniendruck im vorletzten Spalt betrug 220 N/mm.
Vergleich zu Beispiel 2: Das Fotobasispapier aus Beispiel 2 wurde mittels eines 7-Walzen-Glättwerks geglättet und kalibriert.
Das Glättwerk enthielt folgende Walzenkombination:

| | | |
|---|---|---|
| Walze | 1 (oben) | 500 mm Druchmesser |
| | 2 | 400 mm " |
| | 3 | 400 mm " |
| | 4 | 400 mm " |
| | 5 | 400 mm " |
| | 6 | 400 mm " |
| | 7 (unten) | 600 mm " |

Der Liniendruck im vorletzten Spalt betrug 180 N/mm.
Die Walzen 1 und 7 waren zonengesteuerte Biegungsausgleichswalzen (Nipco-Walzen). Der Liniendruck im vorletzten Spalt betrug 180 N/mm.

### Beschreibung der Prüfmethode:

1.
2. Pitsniveau: Die Oberfläche einer Papierprobe wird mit einem Mikroskop betrachtet. Eine kreisförmige Objektfläche von 10 mm Durchmesser wird bei 20facher Vergrößerung unter Streiflicht beleuchtet. Im reflektierten Licht sind auf einem Bildschirm die Pits als dunkle Punkte zu erkennen.
   Je nach Anzahl und Größe wird ein qualitatives Urteil abgegeben, wobei 1 = keine Pits und 5 = sehr viele und große Pits bedeuten.

### Ergebnisse

**Tab. 1**

| Beispiel | spez. Volumen n.Kalibrierung | Pitsniveau | Falten nach dem 1. Spalt |
|---|---|---|---|
| 1 | 0,96 | 2 | nein |
| 2 | 0,90 | 2 | nein |
| Vergl.zu 1 | 0,93 | 3 - 4 | ja |
| Vergl.zu 2 | 0,89 | 3 | ja |

Die einzelnen Stufen der Glättung und Kalibrierung sind den Abbildungen 1 und 2 zu entnehmen.

Die schonendere Verdichtung des Fasergefüges gestattet es, auch bei hohen Liniendrücken faltenfrei im Glättwerk zu produzieren. Insbesondere das "Pitsniveau" läßt sich durch die schonendere Fahrweise des erfindungsgemäß arbeitenden Glättwerks deutlich reduzieren.

## Patentansprüche

1. Vorrichtung zum Glätten und Kalibrieren von Papier, insbesondere von fotografischen Basispapieren mit wenigstens drei aneinander angeordneten harten Walzen, **dadurch gekennzeichnet**, daß die beiden ersten Walzen, in deren Spalt das Papier zuerst einläuft, aus Walzen größeren Durchmessers bestehen als die restlichen Walzen mit Ausnahme der Trägerwalze, wobei das Verhältnis der Durchmesser der dickeren Walzen zum Durchmesser der dünneren Walze(n) wie 1: 0,45 bis 0,7 ist, und daß die dickeren Walzen ein Verhältnis zwischen Walzenlänge und Walzendurchmesser von 4 : 1 bis 8 : 1 haben und die dünneren Walzen ein Verhältnis von 10 : 1 bis 14 : 1 haben.

2. Vorrichtung nach Anspruch 1, **dadurch gekennzeichnet**, daß die erste und die letzte Walze zonengesteuerte Biegungsausgleichswalzen sind.

3. Vorrichtung nach Anspruch 1 und 2, **dadurch gekennzeichnet**, daß benachbarte Walzen stets unterschiedliche Durchmesser haben.

4. Vorrichtung nach Anspruch 1 bis 3, **dadurch gekennzeichnet**, daß temperaturgeregelte Walzen für die kontrollierte Zuführung oder Abführung der thermischen Energie sorgen.

5. Vorrichtung nach Anspruch 1, **dadurch gekennzeichnet,** daß jeder Glättwerkwalze eine Umlenkwalze zugeordnet ist.

6. Vorrichtung nach Anspruch 1 bis 5, **dadurch gekennzeichnet**, daß sie in eine Papiermaschinenlinie integriert ist.

7. Vorrichtung nach Anspruch 6, **dadurch gekennzeichnet,** daß sie wenigstens vier aneinander angeordnete harte Walzen aufweist, wobei die erste und die letzte Walze zonengesteuerte Biegungsausgleichswalzen sind.

8. Verfahren zur Glättung und Kalibrierung von Papieren mit Vorrichtung nach Anspruch 1 bis 7, **dadurch gekennzeichnet**, daß der Druckverlauf in dem Glättwerk bei einem Enddruck im letzten Spalt zwischen 150 und 300 N/mm so gesteuert wird, daß die Dickenreduktion des Rohpapiers nach Durchgang durch den ersten Spalt 50 bis 70 % der gesamten Dickenreduktion beträgt.

9. Verwendung eines Verfahrens und einer Vorrichtung nach Anspruch 1 bis 8 zur Glättung von fotografischem Basispapier.

## Claims

1. Apparatus for smoothing and calibrating paper, especially photographic basic papers, comprising at least three hard rolls disposed adjacent to one another, characterized in that the first two rolls, into the gap of which the paper first enters, consist of rolls of larger diameter than the other rolls with the exception of the carrier roll, the ratio of the diameter of the thicker rolls to the diameter of the thinner roll or rolls being 1:0.45 to 0.7, and that the thicker rolls have a ratio between roll length and roll diameter of 4:1 to 8:1 and the thinner rolls a ratio of 10:1 to 14:1.

2. Apparatus according to Claim 1, characterized in that the first and last rolls are zone-controlled bending compensation rolls.

3. Apparatus according to Claims 1 and 2, characterized in that adjacent rolls always have different diameters.

4. Apparatus according to Claims 1 to 3, characterized in that temperature-controlled rolls assure the controlled feed or removal of thermal energy.

5. Apparatus according to Claim 1, characterized in that a guide roll is associated with each glazer smoothing roll.

6. Apparatus according to Claims 1 to 5, characterized in that it is integrated into a papermaking machine production line.

7. Apparatus according to Claim 6, characterized in that it comprises at least four hard rolls disposed adjacent to one another, the first and the last rolls being zone-controlled bending compensation rolls.

8. Process for smoothing and calibrating papers with apparatus according to Claims 1 to 7, characterized in that the pressure pattern in the glazer, for a final pressure in the last gap of between 150 and 300 N/mm, is controlled so that the reduction in thickness of the raw paper after passing through the first gap is 50 to 70% of the total reduction in thickness.

9. Use of a process and an apparatus according to Claims 1 to 8 for smoothing photographic basic paper.

## Revendications

1. Dispositif destiné au lissage et au calibrage de papier, en particulier de papiers de base photographiques, qui comporte au moins trois cylindres durs adjoints l'un à l'autre, caractérisé en ce que les deux premiers cylindres dans la passe desquels le papier entre en premier lieu sont des cylindres d'un diamètre supérieur à celui des autres cylindres à l'exception du cylindre de support, le rapport entre les diamètres des cylindres les plus gros et le diamètre du cylindre le plus mince ou les diamètres des cylindres les plus minces étant de 1 : 0,45 à 0,7, et en ce que les cylindres les plus gros présentent, entre leur longueur et leur diamètre, un rapport de 4 : 1 à 8 : 1 et les cylindres les plus minces, un rapport de 10 : 1 à 14 : 1.

2. Dispositif suivant la revendication 1, caractérisé en ce que le premier et le dernier cylindre sont des cylindres de compensation de flexion réglés par zones.

3. Dispositif suivant les revendications 1 et 2, caractérisé en ce que les cylindres voisins sont toujours de diamètres différents.

4. Dispositif suivant les revendications 1 à 3, caractérisé en ce que des cylindres dont la température est réglée assurent l'apport contrôlé ou le dégagement contrôlé de l'énergie thermique.

5. Dispositif suivant la revendication 1 caractérisé en ce qu'à chaque cylindre de lisseuse, il est adjoint un cylindre de renvoi.

6. Dispositif suivant les revendications 1 à 5, caractérisé en ce qu'il est incorporé à une ligne de machine à papier.

7. Dispositif suivant la revendication 6, caractérisé en ce qu'il comporte au moins quatre cylindres durs adjoints l'un à l'autre, le premier et le dernier cylindre étant des cylindres de compensation de flexion réglés par zones.

8. Procédé de lissage et de calibrage de papiers au moyen d'un dispositif suivant les revendications 1 à 7, caractérisé en ce que l'allure de la pression dans la lisseuse, pour une pression finale dans la dernière passe comprise entre 150 et 300 N/mm, est réglée de telle sorte que la réduction de l'épaisseur du papier de départ, après passage par la première passe, représente 50 à 70% de la réduction d'épaisseur totale.

9. Emploi d'un procédé et d'un dispositif suivant les revendications 1 à 8 pour le lissage de papier de base photographique.
